# EUROPÄISCHE PATENTANMELDUNG

(11) **EP 0 452 946 A2**
(43) Veröffentlichungstag der Anmeldung: **23.10.1991**
(21) Anmeldenummer: 91106264.4
(22) Anmeldetag: 18.04.1991
(51) Int. Cl.: B21D 26/02

(54) **Verfahren zur Herstellung einstückiger Bauteile komplexer Ausformung aus Blechen**

(30) Priorität: 18.04.1990 AT 909/90
(71) Anmelder: Austria Metall Aktiengesellschaft, A-5282 Braunau am Inn (AT)
(72) Erfinder: Hojas, Martin, Dipl.Ing., AT-4400 St. Ulrich bei Steyr (AT); Siegert, Klaus, Prof. Dr.-Ing., W-7032 Sindelfingen (DE); Werle, Thomas, Dipl.Ing., W-7311 Hochdorf (DE)
(74) Vertreter: WILHELMS, KILIAN & PARTNER Patentanwälte

(57) **Zusammenfassung**

Verfahren zur Herstellung einstückiger Bauteile komplexer Ausformung aus Blechen, die auf Grund ihres Gefüges extreme plastische Verformungen ermöglichen, wobei das Blech faktultativer Weise konventionell verformt wird, danach superplastisch umgeformt wird, worauf der entstandene Körper abgekühlt und je nach Bedarf konventionell fertig geformt wird, und darauffolgend bei Verwendung warmaushärtbarer Legierungen eine Warmauslagerung erfolgt.

## Beschreibung

Die Erfindung bezieht sich auf ein Verfahren zur Herstellung einstückiger Bauteile komplexer Ausformung aus Blechen, die auf Grund ihres Gefüges extreme plastische Verformungen ermöglichen.

Zur Zeit werden Blasumformanlagen zur Herstellung superplastisch verformter Bauteile verwendet. Das Prinzip besteht darin, daß ein flächiger Werkstoff (Blech, Folie) mittels einseitig angelegtem Druck in eine Form "geblasen" wird, wobei die Oberflächenvergrößerung mit einer Dickenabnahme einhergeht. Der typische Temperaturbereich liegt bei Aluminium über 300 C, vorzugsweise über 450 C. Die Umformgeschwindigkeit ist sehr gering (typisch sind Werte unter 10 -2 s -1) , und die Umformzeit folglich relativ lang. Aufgrund dieser Bedingungen (Temperatur über der typischen Rekristallisationstemperatur und sehr langsame Umformung) kommt es bei der Verformung zu keiner verformungsbedingten Verfestigung des Werkstoffes.

Zusätzlich muß ein großer Dickenunterschied im Bauteil in Kauf genommen werden. Dieser ist durch die Art der Umformung begründet: Das Blech verformt sich anfänglich durch den Druck in den freien Raum des Werkzeuges, wobei es die angenäherte Form von "Hohlkugelkappen" annimmt. Berührt das Blech die Wand des Werkzeuges, so ist die freie Verformung an dieser Stelle durch die auftretende Oberflächenreibung erschwert. Der Werkstoff wird sich an dieser Stelle nicht mehr in gleichem Maß dehnen wie zuvor. Das bedeutet, daß die Blechdicke an der Kontaktstelle größer ist als an den Stellen, die sich noch weiter ohne Werkzeugkontakt verformen können. Jener Bereich, der zuletzt mit dem Werkzeug in Berührung kommt, hat die größte Verformung zu ertragen und wird daher auch die geringste Wandstärke aufweisen. Da aber bauteilspezifisch gewisse Mindestwandstärken an den kritischen Stellen gefordert sind, müssen für die Umformung dickere Bleche, als für den Rest des Bauteils notwendig, eingesetzt werden. Dadurch steigt das Gewicht und letztlich die Kosten.

Ein weiteres Manko bestehender Verfahren liegt in der nicht genutzten Festigkeitssteigerung durch Kaltumformung. Naturharte Legierungen müssen "wie superplastisch verformt" eingesetzt werden. Aushärtbare Legierungen werden nach der superplastischen Umformung lösungsgeglüht, abgeschreckt und warm ausgelagert, um höhere Festigkeiten zu erzielen. Bei keinem superplastisch verformten Blech wird jedoch zur Zeit die Möglichkeit der Kaltverfestigung genutzt.

Aufgabe unserer Erfindung ist es, die Möglichkeiten und Vorteile der superplastischen Umformung und der konventionellen Blechverarbeitung zu verbinden. Dies erfolgt in der Weise, daß das Blech fakultativer Weise konventionell verformt wird, danach superplastisch umgeformt wird, worauf der entstandene Körper abgekühlt und je nach Bedarf konventionell fertig geformt wird, und darauffolgend bei Verwendung warmaushärtbarer Legierungen eine Warmauslagerung erfolgt.

Für aushärtbare Legierungen ergibt sich die zusätzliche Möglichkeit, das Umformvermögen des Werkstoffes zu verbessern: Um die Legierungen in einen aushärtbaren Zustand zu bringen, müssen sie lösungsgeglüht und abgeschreckt werden. Unmittelbar nach dem Abschrecken hat der Werkstoff aber sein größtes Verformungsvermögen. Durch Verbindung der superplastischen Verformung mit einer Umformung unmittelbar nach dem Lösungsglühen und Abschrecken, nutzt man die mögliche Verformbarkeit optimal. Je höher die Umformung bei Raumtemperatur ist, umso höher ist auch die Festigkeit durch die Kaltverformung. Damit hat ein so umgeformter Bauteil vor der Warmauslagerung ein deutlich höheres Festigkeitsniveau als es bisher mit rein superplastischer Umformung erzielt werden konnte.

Es ist erfindungsgemäß vorteilhaft, daß die superplastische Umformung durch Blasumformen oder durch Umformung mit Ober- und Unterwerkzeug erfolgt, wobei der Werkstoff auf seine superplastische Umformtemperatur erwärmt ist.

Es ist weiters günstig, daß das Abkühlen bei aushärtbaren Legierungen in einer Zeit erfolgt, die so kurz ist, daß der Gleichgewichtszustand des Gefüges, der bei Umformtemperatur vorliegt, in einen übersättigten Zustand bei Raumtemperatur übergeht.

Je nach Abschreckempfindlichkeit der Legierung kann die Kühlung durch ruhende oder bewegte Luft, Kühlmittelnebel oder durch Flüssigkeit erfolgen.

Durch das erfindungsgemäße Verfahren ergeben sich folgende Vorteile:
1) Zeitersparnis:
   - Bei rein superplastischer Verformung benötigt die Ausformung der letzten Bereiche des Bauteiles überproportional viel Zeit. Führt man diese Umformung konventionell durch, ergibt sich eine enorme Zeiteinsparung.
   - Da geringere Verformungen superplastisch aufgebracht werden, kann auch die superplastische Verformung bei höherer Umformgeschwindigkeit erfolgen, da die auf eine relativ geringe Umformgeschwindigkeit beschränkte, maximale Dehnung des Werkstoffes, nicht vollständig genutzt wird.
2) Gleichmäßigere Wanddicke, Materialeinsparung:
   Durch geringere, superplastische Verformung wird der verfahrensbedingte Wanddickenunterschied verringert. Darüber hinaus besteht durch die folgende konventionelle Umformung die Möglichkeit, korrigierend zu wirken (variable Niederhalterkraft beim Tiefziehen, etc.) Die so erzielte gleichmäßigere Wandstärke bedingt ihrerseits wieder eine Materialeinsparung.
3) Kaltverfestigung:
   Durch die konventionelle Umformung bei Raumtemperatur erfährt der Werkstoff eine wesentliche Festigkeitssteigerung, die bisher nicht genutzt werden konnte. Naturharte Werkstoffe konnten bisher überhaupt nicht zusätzlich verfestigt werden, aushärtbare Werkstoffe wurden lediglich kalt oder warm ausgehärtet. Gleichzeitig werden aber auch die Oberflächenqualität und die Maßhaltigkeit der Bauteile im Vergleich mit rein superplastischer Umformung entscheidend verbessert.
4) Nutzung des Zustandes "lösungsgeglüht u.abgeschreckt":
   Durch das Abschrecken aus der Umformhitze entsteht bei aushärtbaren Legierungen ein außerordentlich duktiler Werkstoffzustand. Dieser geht aber durch die sofort einsetzende Kaltaushärtung sehr bald wieder verloren. Schafft man es aber, rasch nach dem Abschrecken (ca. innerhalb einer Stunde) kalt zu verformen, so ist die Umformbarkeit deutlich besser als im kaltausgehärteten Zustand (T4), in dem normalerweise konventionell umgeformt wird. Damit erreicht man nicht nur die groBe Umformbarkeit durch die Superplastizität, sondern auch bei Raumtemperatur ein besseres Umformverhalten, als es bisher in der Praxis realisiert werden konnte. Denn um den Kunden gleichbleibende Umformeigenschaften bieten zu können, durften z.B. die aushärtbaren Legierungen vom Typ Al Mg Si erst im Zustand T4 (mindestens 20 Tage kaltausgehärtet) verarbeitet werden. Da aber nun ein Lösungsglühvorgang während der superplastischen Umformung stattfindet, fällt die räumliche Trennung von Blechproduktion und Blechverarbeitung weg, wodurch die weitere Verarbeitung innerhalb kurzer Zeit gewährleistet ist.

Durch die Kombination der superplastischen Umformung und der konventionellen Kaltumformung wird die Kaltverfestigung des Werkstoffes genutzt. Zusätzlich läßt sich auf diese Weise eine engere Wanddickentoleranz einhalten. Die gezielte Nutzung optimaler Umformeigenschaften aushärtbarer Legierungen nach dem Lösungsglühen und Abschrecken erweitert die Möglichkeiten der Umformung zusätzlich.

Bei bisher verwendeten Verfahren wurden weder die Kaltverfestigung des Werkstoffes nach der superplastischen Verformung, noch die plastischen Eigenschaften eines superplastisch verformten und aus der Umformhitze abgeschreckten, aushärtbaren Werkstoffes genutzt.

Es ist erfindungsgemäß auch vorteilhaft, daß umgeformte Teile aus einem aushärtbaren Werkstoff im Temperaturbereich zwischen 100 C und 250 C über eine Zeitspanne von 1 Stunde bis 40 Stunden geglüht werden. Je nach Werkstoffart und geforderten Eigenschaften erfolgt die Warmauslagerung aushärtbarer Al-Legierungen entsprechend den Empfehlungen der Aluminium Association bzw. diverser Vorschriften der zivilen und militärischen Luftfahrt (z. B. Aluminum Standards and Data, 1968, Metric SI, S. 26-29; veröffentlicht von Aluminum Association, Inc.). Demnach werden AlZnMgCu 1,5-Bleche bei 115 - 125 C 24 Stunden geglüht, um maximale Festigkeiten zu erzielen. Für AlMgSi-Varianten werden 170 - 180 C und 8 Stunden vorgegeben. Auch mehrstufige Auslagerungen sind möglich.

Die Erfindung wird anhand von Verfahrensbeispielen erläutert:

### Beispiel 1:

### Superplastisch Vorformen und kalt Endformen:

Im Sinne der beschriebenen Erfindung wird ein Blech einer naturharten Al-Legierung mit der Zusammensetzung 0.29% Fe, 0.18% Si, 0.02% Cu, 4.85% Mg, 0.15% Mn und 0.01% Ti, Rest Al, das bei seiner Herstellung auf superplastische Umformbarkeit getrimmt wurde, bei einer Temperatur über 300 C, vorzugsweise über 450 C, in einer Blasumformanlage oder einer Umformanlage, die mit Ober- und Unterwerkzeug arbeitet, mit einer superplastischen Umformgeschwindigkeit von weniger als
10⁻²s⁻¹ superplastisch vorgeformt. Damit entsteht eine bereits entsprechend ausgeformte, komplexe Bauteilform. Danach wird das Blechbauteil auf Raumtemeperatur gekühlt und konventionell durch Tief-, Streckziehen oder ähnliche Umformverfahren mit Umformgeschwindigkeiten, die werkzeugspezifisch, aber deutlich höher als die superplastischen Verformungsgeschwindigkeiten sind, bis zum Erreichen der Endkontur fertiggeformt, wobei der Werkstoff entsprechend dem Verformungsgrad verfestigt. Typische Werte für die Streckgrenze sind 130 N/mm² nach der superplastischen Umformung, 185 N/mm² nach einer 5%-igen und 240 N/mm² nach einer 10%-igen Umformung bei Raumtemperatur.

### Beispiel 2:

### Superplastisches Verformen, kalt Endformen und Warmauslagern:

Ebenso ist es im Sinne der Erfindung, wenn ein aushärtbarer Al-Werkstoff, wie etwa die Legierung der Zusammensetzung 0.15% Fe, 0.94% Si, 0.03% Cu, 0.64% Mg, 0.16% Mn, Rest Al, die bei der Blechherstellung auf superplastische Umformbarkeit getrimmt wurde, bei einer Temperatur um 530 C in einer Blasumformanlage oder einer Umformanlage, die mit Ober- und Unterwerkzeug arbeitet, superplastisch vorgeformt wird, bis eine bereits entsprechend ausgeformte, komplexe Bauteilform vorliegt. Die superplastischen Umformungsgeschwindigkeiten liegen dabei unter 10⁻²s⁻¹. Danach wird das Bauteil aus der Umformhitze auf Raumtemperatur derart abgekühlt, daß ein übersättigtes Gefüge entsteht und unmittelbar anschließend konventionell durch Tief-, Streckziehen oder ähnliche Umformverfahren mit Umformgeschwindigkeiten, die werkzeugspezifisch, aber deutlich höher als die superplastischen Verformungsgeschwindigkeiten sind, bis zum Erreichen der Endkontur fertiggeformt, wobei der Werkstoff entsprechend dem Verformungsgrad verfestigt. Schließlich wird er je nach Anforderung entsprechend der Vorschriften warmausgelagert (z. B.: 160 C, 10 h). Typische Werte für die Streckgrenze sind 35 N/mm² nach superplastischer Verformung und Abschrekken, 85 N/mm² nach 5%-iger Kaltverformung, 105 N/mm² nach 10%-iger Kaltverformung bei Raumtemperatur und 350 n/mm² nach Warmauslagerung.

### Beispiel 3:

### Kalt Vorformen, superplastisch Verformen und kalt Endformen:

Werden an einem Bauteil nur partiell sehr große Veformungen benötigt, so wird so verfahren, daß das rekristallisierte, superplastisch verformbare Blech zuerst bei Raumtemperatur in den schwach verformten Bereichen seine Endkontur erhält, wobei Techniken verwendet werden, die dem Tief- bzw. Streckziehen vergleichbar sind, und Umformgeschwindigkeiten vorliegen, die werkzeugspezifisch sind, aber deutlich höher als die superplastischen Verformungsgeschwindigkeiten liegen, und anschließend nur lokal auf die superplastische Umformtemperatur erhitzt und superplastisch umgeformt wird. In diesem Fall ist es fakultativ möglich, den superplastisch verformten Bereich, wie in Beispiel 1 und 2 beschrieben, nochmals bei Raumtemperatur konventionell zu verformen, um die Verfestigung des Werkstoffes durch die Umformung zu erzielen. Die Festigkeitszunahme ist legierungsabhängig ähnlich den Werten bei den oben beschriebenen Beispielen. Aushärtbare Werkstoffe können warmausgelagert werden, wenn das Bauteil aus der Umformhitze entsprechend abgekühlt wird, daß ein übersättigtes Gefüge entsteht.

Das erfindungsgemäße Verfahren kann sowohl für Nichteisenmetalle und deren Legierungen, als auch für Eisenmetalle und deren Legierungen, als auch für Eisenlegierungen verwendet werden. Die verwendete Legierung muß lediglich zu Beginn des erfindungsgemäßen Verfahrens ein feinkörniges Gefüge aufweisen, das eine superplastische Umformung erlaubt.

## Patentansprüche

1. Verfahren zur Herstellung einstückiger Bauteile komplexer Ausformung aus Metall, das auf Grund seines Gefüges extreme plastische Verformungen ermöglicht, wobei konventionelle und superplastische Verformungen kombiniert werden, dadurch gekennzeichnet, daß das Metall ein Blech ist und superplastisch vor- und konventionell endverformt wird.

2. Verfahren nach Anspruch 1, dadurch gekennzeichnet, daß die superplastische Umformung durch Blasumformen, wie an sich bekannt, erfolgt, wobei der Werkstoff auf seine Umformtemperatur gebracht ist.

3. Verfahren nach Anspruch 1, dadurch gekennzeichnet, daß die superplastische Umformung, wie an sich bekannt, durch Umformen mit Ober- und Unterwerkzeug erfolgt, wobei der Werkstoff auf seine Umformtemperatur gebracht ist.

4. Verfahren nach Anspruch 1, dadurch gekennzeichnet, daß der superplastischen Verformung eine konventionelle Verformung vorgeschaltet wird.

5. Verfahren nach Anspruch 1, dadurch gekennzeichnet, daß das Abkühlen bei aushärtbaren Legierungen in einer Zeit erfolgt, die so kurz ist, daß der Gleichgewichtszustand, der bei Umformtemperatur vorliegt, in einen übersättigten Zustand des Gefüges bei Raumtemperatur übergeht.

6. Verfahren nach Anspruch 1, dadurch gekennzeichnet, daß derart umgeformte Blechbauteile, die aus einem aushärtbaren Al-Werkstoff gefertigt wurden, im Temperaturbereich zwischen 100°C und 250°C über eine Zeitspanne von einer Stunde bis 40 Stunden geglüht werden.
